# EUROPÄISCHE PATENTSCHRIFT

(11) **EP 0 521 363 B1**
(45) Veröffentlichungstag und Bekanntmachung des Hinweises auf die Patenterteilung: **26.04.1995**
(21) Anmeldenummer: 92110458.4
(22) Anmeldetag: 20.06.1992
(51) Int. Cl.: B27D 1/04, B27L 5/06

(54) **Verfahren zum Herstellen von Massivholz-Verbundplatten**
Method for the manufacture of solid wood laminate panels
Procédé pour la fabrication de panneaux de bois composites

(30) Priorität: 05.07.1991 DE 4122365
(43) Veröffentlichungstag der Anmeldung: 07.01.1993
(73) Patentinhaber: Gebrüder Linck Maschinenfabrik "Gatterlinck" GmbH & Co. KG, D-77697 Oberkirch (DE)
(72) Erfinder: Traben, Josef, W-7602 Oberkirch (DE); Gönner, Siegmar, W-7602 Oberkirch (DE)
(74) Vertreter: Fuchs Mehler Weiss

(56) Entgegenhaltungen:
- CH-A- 167 864
- DE-A- 3 936 312
- DE-A- 4 026 346
- FR-A- 1 049 846
- US-A- 2 419 614

## Beschreibung

Die Erfindung betrifft ein Verfahren zum Herstellen von Massivholz-Verbundplatten entsprechend dem Oberbegriff des Patentanspruchs 1 sowie eine nach einem solchen Verfahren hergestellte Verbundplatte.

Es ist bekannt, Mehrschicht-Massivholzplatten oder ähnliche Mehrschicht-Laminaterzeugnisse aus Holz durch schichtweises Verleimen lamellenartiger dünner Bretter unter Druck in einer Presse zu erzeugen. Da bei derartigen Produkten die aufeinanderfolgenden Schichten aus den dünnen Brettern beispielsweise so gelegt werden können, daß die Faserrichtungen des Holzes kreuzweise angeordnet sind, haben derartige Erzeugnisse eine wesentlich gleichmäßigere Festigkeitsverteilung als unverleimtes, natürliches Holz. Außerdem wird durch die Mehrschichtigkeit der Einfluß von Schwachstellen im Holz, wie z.B. von Astlöchern, wesentlich vermindert.

Der Nachteil der Herstellung solcher an sich wünschenswerter Erzeugnisse lag bisher darin, daß beim Erzeugen der dünnen, lamellenartigen Bretter bis zu 40 % des Ausgangsholzes als Sägemehlabfall beim Sägen der Bretter anfiel. Dieser Rohstoffverlust ist in vielen Fällen wirtschaftlich nicht vertretbar.

Aus der DE-OS 39 36 312 ist ein Verfahren bekannt, bei dem zum Herstellen einer Mehrschicht-Massivholzplatte durch spanlos schneidendes Zertrennen eines Kantholzes erzeugte Bretter verwendet werden. Zum Erzeugen solcher geschnittenen Bretter wird ein Kantholz in Längsrichtung gegen ein Messer vorgeschoben, wobei das Kantholz an der Seite des abzutrennenden Brettes durch ein dem Messer vorgelagertes Gegendruckelement abgestützt und von der gegenüberliegenden Seite durch eine Andruckeinrichtung gegen das Messer und gegen das Gegendruckelement gedrückt und dieser Trennvorgang am jeweiligen Restkantholz wiederholt wird, bis ein Restbrett übrig bleibt, von dem kein Brett gewünschte Dicke mehr abgetrennt werden kann. Diese Vorgehensweise ist nicht ohne Einfluß auf die Qualität der so erzeugten Bretter.

Da die für das Schneiden verwendeten Messer eine endliche Dicke aufweisen müssen, wird das von einem Kantholz in Abtrennung befindliche Brett im Winkel des Messerkeils vom Kantholz weggebogen und dabei bestimmten mechanischen Beanspruchungen ausgesetzt. Das vom Kantholz abgetrennte Brett erhält dadurch beispielsweise zwei sich unterschiedlich verhaltende Seiten, nämlich eine "offene Seite", mit der es beim Abtrennen dem Messer zugewandt war, und eine "geschlossene Seite", die die Außenseite des Restkantholzes nach dem vorhergehenden Trennschnitt geworden ist. Aus diesem Grunde wird in der DE-OS 39 36 312 bereits vorgeschlagen, als Außenflächen von Verbundplatten nur die geschlossenen Seiten der geschnittenen Bretter zu verwenden.

An kreuzweise verleimten 3-lagigen Verbundplatten aus geschnittenen Lamellen wurde beobachtet, daß diejenigen Kanten, an denen die Stirnseiten der Bretter der Mittellage freiliegen bzw. sichtbar sind, unter Umständen eine gewisse Welligkeit auftritt, wenn solche Platten bei Außenanwendung längere Zeit den Witterungseinflüssen ausgesetzt sind. An den rechtwinkelig dazu verlaufenden Kanten, an denen die Stirnseiten der Außenlagenbretter sichtbar sind, wurde diese Erscheinung erstaunlicherweise nicht beobachtet.

Es besteht die Vermutung, daß die offenen Seiten geschnittener Bretter von der Stirnseite her bevorzugt Feuchtigkeit aufnehmen und diese bis zu einem bestimmten Abstand von der Stirnseite in das Brett hineinzieht, wodurch Verwerfungen im Endbereich der Bretter auftreten können.

Aus den bekannten Verfahren zum Verleimen gesägter Bretter, wie sie beispielsweise im deutschen Gebrauchsmuster 1 926 433 oder auch in den deutschen Patentschriften 477 424 und 641 901 beschrieben sind, ist das unterschiedliche Quell- und Schwindverhalten gesägter Bretter je nach ihrer ursprünglichen Lage im Stamm bekannt. In diesen Schriften wird erläutert, daß die Verwerfungen durch eine geeignete Auswahl und/oder Anordnung der gesägten Bretter behoben werden können.

Aus der Druckschrift CH-A-167 864 ist eine hölzerne Verbundplatte mit im Abstand gelegten Brettern in der Mittellage und abdeckenden Schälfurnieren, also quer zur Faserrichtung geschnittenen Furnieren bekannt.

Der Erfindung liegt die Aufgabe zugrunde, das aufgetretene Problem zu beseitigen, wobei die überragenden wirtschaftlichen Vorteile der Verwendung geschnittener Bretter möglichst erhalten bleiben soll.

Diese Aufgabe wird erfindungsgemäß durch die kennzeichnenden Merkmale des Patentanspruches 1 gelöst.

Es wurde nämlich festgestellt, daß die beobachteten Mängel bei Verbundplatten für die Verwendung im Außenbereich beispielsweise nicht mehr auftreten, wenn nur eine der Lagen, und zwar bevorzugt eine Mittellage der Verbundplatte aus Brettern besteht, die nicht durch schneidendes Abtrennen mittels eines Messers von einem Kantholz erzeugt wurden.Solche Bretter sind entweder beim Schneiden anfallende Restbretter oder konventionell gesägte Bretter und werden im Rahmen der vorliegenden Erfindung als "nicht geschnittene Bretter" bezeichnet.

Die Verwendung herkömmlicher, gesägter Bretter hat jedoch den Nachteil, daß bei ihrer Herstellung unerwünschter Abfall anfällt.

Restbretter fallen in gewissem Umfang aber auch beim spanlos schneidenden Aufteilen von Kanthölzern in dünne Bretter an. Sie haben im allgemeinen keine offene Seite. In der DE-OS 40 26 346 ist bereits eine Methode beschrieben, wie man ein Kantholz nach dem Schneidverfahren möglichst vollständig in Bretter gleicher Dicke aufteilt, so daß auch das als letztes übrig bleibende Restbrett mit entsprechender Dicke anfällt und im weiteren Herstellungsprozeß verwendet werden kann.

Unabhängig von der Möglichkeit, Restbretter mit erwünschter Dicke zu erhalten, ist jedoch schon früher beobachtet worden (siehe DE-OS 40 26 346), daß sich die Restbretter bereits beim Trocknungsvorgang unterschiedlich von den durch Schneiden abgetrennten Brettern verhalten, so daß vorgeschlagen wurde, sie keinesfalls gemischt mit den geschnittenen Brettern zu verarbeiten und möglichst einer gesonderten Verwendung zuzuführen.

Die der vorliegenden Erfindung zugrunde liegenden Erkenntnisse geben nun die Möglichkeit, gerade diese Restbretter zwar nach wie vor getrennt zu halten, sie aber sinnvoll und vorteilhaft wieder in den Herstellungsprozeß von Verbundplatten einzugliedern.

Da im allgemeinen nur ein gewisser Prozentsatz erzeugter Verbundplatten für den Außenbereich bestimmt ist, könnte die Anzahl der anfallenden Restbretter in etwa ausreichen, um mit ihnen eine speziell für den Außenbereich geeignete Plattenqualität herzustellen, die in der bzw. einer Mittellage eben diese Restbretter enthält.

Sollte die Menge an anfallenden Restbrettern nicht ausreichen oder ihr Einsatz aus anderen Gründen nicht wünschenswert sein, bieten sich als nicht geschnittene Bretter auch solche an, die bei der Erzeugung von Kanthölzern aus Rundholz beispielsweise für den Schneidprozeß als sogen. gesägte Seitenware anfallen. Diese Seitenware ist für andere Zwecke oft nur bedingt einsetzbar, so daß sie für eine Verwendung gemaß der vorliegenden Erfindung zur Verfügung steht. Auch diese Seitenware muß den Anforderungen der Verbundplattenherstellung entsprechend vorher getrocknet werden. Da bei der Herstellung von Verbundplatten die Dicke der herzustellenden Bretter verhältnismäßig genau eingehalten werden muß, kann es erforderlich sein, verwendete Seitenware vorher noch entsprechend zu bearbeiten. Dies kann insbesondere dann notwendig sein, wenn die Seitenware eine Außenfläche aufweist, die durch Anflachen eines Baumstammes mittels Fräsköpfen erzeugt wurde.
Besondere Bedeutung hat die Erfindung bei der Herstellung von dreilagigen Verbundplatten. In bevorzugter Ausführungsform werden hier erfindungsgemäß die beiden Außenschichten aus geschnittenen Brettern zusammengestellt, wobei zumindest an einer Außenseite der Verbundplatte die Gegenseite des geschnittenen Deckbretts, d.h. die Seite, die dem Schneidmesser abgewandt ist, und die demzufolge eine geschlossene Oberfläche aufweist, nach außen weisen soll. Hierbei kann es von zusätzlichem Vorteil für die Formstabilität der erzeugten Platte sein, wenn die Bretter der Mittellage so gelegt werden, daß abwechselnd die konkave und konvexe Seite der Jahresringe zu einer Plattenseite hinweist.

Vorkehrungen gegen das Eindringen von Feuchtigkeit können eventuell auch durch entsprechendes Imprägnieren der Bretter getroffen werden. Erfolgt die Imprägnierung der Bretter jedoch auch nur von deren Stirnseiten her, so kann sie dann wirkungslos werden, wenn eine Verbundplatte beispielsweise bei der Weiterverarbeitung in verschiedene Teilplatten aufgeteilt wird, so daß neue Brettstirnseiten gegenüber der Umgebung freigelegt werden. Die erfindungsgemäße Maßnahme ist von diesen Einflüssen unabhängig.

## Patentansprüche

1. Verfahren zum Herstellen von Massivholz-Verbundplatten aus dünnen Brettern, d.h. solchen mit einer Dicke im Bereich von im wesentlichen 6 - 12 mm, bei dem mindestens zwei vorzugsweise Kreuzweise verlaufende Lagen solcher dünnen Bretter unter Druck miteinander verleimt werden, wobei für die Außenlagen der Verbundplatte Bretter verwendet werden, die spanlos durch Schneiden mittels eines Messers von einem Kantholz getrennt worden sind, wobei das Kantholz in seiner Längsrichtung gegen das Messer vorgeschoben worden ist, dadurch gekennzeichnet, daß für mindestens eine weitere Lage im wesentlichen lückenlos aneinander liegende Bretter verwendet werden, die entweder durch Sägen hergestellt worden oder beim Schneiden als Restbrett verblieben sind.

2. Verfahren nach Anspruch 1 zum Herstellen einer mindestens 3-lagigen, kreuzweise verleimten Verbundplatte, dadurch gekennzeichnet, daß für beide Außenlagen geschnittene Bretter und für die bzw. mindestens eine der Zwischenlage(n) nicht geschnittene Bretter verwendet werden.

3. Verfahren nach Anspruch 2, dadurch gekennzeichnet, daß die nicht geschnittenen Bretter für die mindestens eine Zwischenlage so gelegt werden, daß abwechselnd die konkave und die konvexe Seite der Jahresringe zu einer Plattenseite hinweist.

4. Verfahren nach einem der Ansprüche 1 bis 3, dadurch gekennzeichnet, daß als nicht geschnittene Bretter die bei der schneidenden Erzeugung von Brettern anfallenden Restbretter verwendet werden.

5. Verfahren nach einem der Ansprüche 1 bis 3, dadurch gekennzeichnet, daß als nicht geschnittene Bretter durch spanabhebende Bearbeitung bzw. durch Sägeschnitte erzeugte Bretter verwendet werden.

6. Verfahren nach Anspruch 5, dadurch gekennzeichnet, daß die bei der Kantholzerzeugung aus Baumstämmen anfallende, entsprechend zugeschnittene Seitenware verwendet wird.

## Claims

1. A method of producing composite solid timber sheets from thin boards, i.e. with a thickness substantially in the range of 6 - 12 mm, in which at least two layers of such thin boards, preferably running crosswise, are bonded together under pressure, boards being used for the outer layers of the composite sheet which have been separated chiplessly from squared timber by cutting by means of a cutter, the squared timber having been moved towards the cutter in its longitudinal direction, characterized in that boards lying substantially against each other without gaps are used for at least one further layer, which boards have either been produced by sawing or have remained as residual boards during cutting.

2. A method according to claim 1 for producing a crosswise bonded composite sheet of at least three layers, characterized in that for both outer layers cut boards are used and for the or at least one of the intermediate layer(s) non-cut boards are used.

3. A method according to claim 2, characterized in that the non-cut boards are so positioned for the at least one intermediate layer that the concave and convex sides of the annual rings are alternately orientated towards one sheet side.

4. A method according to any one of claims 1 to 3, characterized in that the residual boards occurring during the cutting production of boards are used as non-cut boards.

5. A method according to any one of claims 1 to 3, characterized in that boards produced by chip-removing machining or by saw are used as non-cut boards.

6. A method according to claim 5, characterized in that the by-product occurring during production of squared timber from tree-trunks and cut up accordingly is used.

## Revendications

1. Procédé de fabrication de panneaux composites de bois massif à partir de planches minces, c'est-à-dire des planches d'une épaisseur située sensiblement entre 6 et 12 mm, dans lequel au moins deux couches, de préférence croisées, de planches minces de ce type sont collées l'une à l'autre sous pression, des planches ayant été séparées d'un bois équarri sans enlèvement de copeaux par découpe au moyen d'une lame étant utilisées pour les couches extérieures du panneau composite, le bois équarri ayant été avancé, selon sa direction longitudinale, contre la lame, caractérisé en ce que, pour au moins une autre couche, des planches adjacentes, sensiblement sans intervalle, sont employées, qui sont soit fabriquées par sciage, soit restées lors d'une découpe.

2. Procédé selon la revendication 1 de fabrication d'un panneau composite collé de façon croisée et présentant au moins trois couches, caractérisé en ce que, pour les deux couches extérieures on utilise des planches découpées et, pour la couche intermédiaire, ou au moins une des couches intermédiaires, des planches non découpées sont utilisées.

3. Procédé selon la revendication 2, caractérisé en ce que les planches non découpées destinées à la couche intermédiaire, au nombre minimum d'une, sont disposées de telle sorte que la face concave et la face convexe des cernes sont orientées, alternativement, en direction d'un côté du panneau.

4. Procédé selon l'une des revendications 1 à 3, caractérisé en ce que sont employés, comme planches non découpées, les restes de planches produits lors de la fabrication par découpe de planches.

5. Procédé selon l'une des revendications 1 à 3, caractérisé en ce que sont employées, comme planches non découpées, des planches obtenues par façonnage sans enlèvement de copeaux ou par découpe à la scie.

6. Procédé selon la revendication 5, caractérisé en ce que sont employées les chutes obtenues lors de la production de bois équarri à partir de troncs d'arbres, débitées à dimensions.
